# EUROPÄISCHE PATENTSCHRIFT

(11) **EP 1 068 394 B1**
(45) Veröffentlichungstag und Bekanntmachung des Hinweises auf die Patenterteilung: **19.11.2003**
(21) Anmeldenummer: 99973654.9
(22) Anmeldetag: 26.01.1999
(51) Int. Cl.: D21H 23/72, D21H 23/56

(54) **VERFAHREN ZUM IMPRÄGNIEREN VON DEKORPAPIEREN**
METHOD FOR IMPREGNATING DECORATIVE PAPERS
PROCEDE POUR IMPREGNER DES PAPIERS DECORATIFS

(43) Veröffentlichungstag der Anmeldung: 17.01.2001
(62) Teilanmeldung aus: 02006502.5
(73) Patentinhaber: Kronospan Technical Company Ltd., Nikosia 1082 (CY)
(72) Erfinder: DÖHRING, Dieter, D-01561 Lampertswalde (DE)
(74) Vertreter: Gille Hrabal Struck Neidlein Prop Roos
(86) Internationale Anmeldenummer: EP9900604
(87) Internationale Veröffentlichungsnummer: WO00044984

(56) Entgegenhaltungen:
- EP-A- 0 186 257
- EP-A- 0 732 449
- DE-A- 2 110 605
- US-A- 3 135 643
- US-A- 4 322 468
- DATABASE WPI Section Ch, Week 8138 Derwent Publications Ltd., London, GB; Class A21, AN 81-68656D XP002102423 & JP 56 095928 A (MATSUSHITA ELECTRIC WORKS LTD), 3. August 1981
- DATABASE WPI Section Ch, Week 9214 Derwent Publications Ltd., London, GB; Class L02, AN 92-111433 XP002102424 & JP 04 057679 A (YASUDA H) , 25. Februar 1992

## Beschreibung

Die Erfindung betrifft ein Dekorpapier sowie ein Verfahren zum Imprägnieren von zum Herstellen hochabriebfester Laminat-Fußbodenmaterialien verwendeten Dekorpapieren, bei dem das Dekorpapier zunächst mit einem Aminoharz angefeuchtet und dadurch imprägniert sowie dabei der Harzgehalt geregelt wird.

Es ist aus der Druckschrift EP 0 732 449 A1 bekannt, für Laminat-Fußbodenmaterialien hochabriebfeste Dekorpapierimprägnate herzustellen. Bei diesem bekannten Verfahren wird nach dem eigentlichen Imprägnieren auf das Dekorpapier eine Masse aufgebracht, bei der partikelförmiges Korund durch spezielle viskositätserhöhende Substanzen relativ stabil in einer die Masse bildenden Dispersion gehalten wird.

Dabei wird die Masse mittels Aufstreichwalzen noch in der Naßphase direkt nach dem Imprägnieren oder aber in einer zwischentrocknungsstufe aufgetragen.

Bei dieser bekannten Technologie der Verwendung von Aufstreichwalzen befindet sich die Korund-haltige Masse in Vorratswannen, in denen sich Totzonen mit geringer Massenbewegung bilden. Daher setzen sich die Korund-Partikel schnell ab, was Inhomogenität im Korundauftrag auf dem Dekorpapier und damit erhebliche Schwankungen in den Abriebwerten so hergestellter Laminat-Fußbodenmaterialien zur Folge hat.

Aus diesem Grund werden bisher viskositätserhöhende Substanzen, in der Regel Cellulosederivate, der die Korundmischung enthaltenden Masse zugesetzt. Außerdem soll der Korund relativ feinkörnig sein, da sich leichtere bzw. feinere Korund-Partikel weniger schnell absetzen. Der Einsatz von Cellulosederivaten führt jedoch zu einer optischen Vergrauung der Oberfläche der hergestellten Laminat-Fußbodenmaterialien.

Je feinkörniger der Korund ist, desto mehr muß anteilmäßig auf das Dekorpapier aufgetragen werden, um ausreichende Abriebwerte zu erzielen. Auch dadurch wird eine Vergrauung der Oberfläche der hergestellten Materialien herbeigeführt.

Aus der deutschen Offenlegungsschrift 2 110 605 ist ein Verfahren zur Beschichtung von Presskörpern bekannt, gemäß dem eine mit Harz durch Sprühen durchtränkte Beschichtungsfolie mit stark zerkleinerten, harten Mineralien bestreut wird. Die Folie besteht aus Cellulose und soll als Schutzschicht für ein Dekorpapier verwendet werden.

Nachteilhaft ist es teuer, eine separate Celluloseschicht herzustellen, zumal diese den optischen Eindruck eines Dekorpapiers nachteilhaft relativ stark beeinträchtigt. Bei einem solchen Verfahren ist ferner schwierig, eine hinreichend gleichmäßige Verteilung auf der Oberfläche zu erreichen.

Der Erfindung liegt die Aufgabe zugrunde, die zuvor geschilderten Nachteile der bekannten Herstellung hochabriebfester Laminat-Fußbodenmaterialien zu vermeiden und hochabriebfeste dekorative Laminat-Fußbodenmaterialien herstellen zu können, wobei das die Oberflächenstruktur zeigende Dekorpapier gleichmäßig mit partikelförmigem Korund oder Aluminiumoxid beschichtet ist, ohne daß die Oberfläche der so hergestellten Fußbodenmaterialien eine Vergrauung aufweist.

Diese Aufgabe wird gemäß der vorliegenden Erfindung mit einem Verfahren sowie einem Dekorpapier gelöst, welches die Merkmale der unabhängigen Patentansprüch aufweist.

Vorteilhafte Ausgestaltungen und Weiterbildungen der Erfindung sind Gegenstand der abhängigen Unteransprüche.

Einer der wesentlichen Unterschiede des erfindungsgemäßen Verfahrens besteht darin, daß die zum Imprägnieren des Dekorpapiers und zum Aufbringen der Abriebkörper wie Korund-Partikel oder Aluminiumoxid-Partikel verwendete Masse oder Dispersion aufgedüst bzw. im Düsenprinzip aufgetragen wird.

Das Düsenprinzip hat gegenüber dem Walzenauftrag den Vorteil, daß die die Abriebkörper wie Korund-Partikel enthaltende Dispersion vor dem Auftrag ständig und vollständig umgewälzt und damit mehr oder weniger gleichförmig bewegt wird. Somit sind zu Ungleichförmigkeiten führende Absetzerscheinungen nicht festzustellen. Deshalb kann auch auf die Beimischung von viskositätserhöhenden Stoffen oder Substanzen verzichtet werden. Vielmehr können sogar Fließhilfsstoffe eingesetzt werden, die eine bessere Verteilung des Abriebmaterials wie Korund bewirken, was in der zum Komprimieren des Materials verwendeten Presse vorteilhaft ist.

Die endgültige Flächenmasse des verfahrensgemäß hergestellten Dekorpapiers beträgt - bezogen auf die Trockenmasse des Rohpapiers - insbesondere 100% bis 250%.

Ein weiterer Vorteil besteht darin, daß nicht auf eine besondere Feinkörnigkeit des Siliciumcarbids Korunds oder Aluminiumoxids geachtet werden muß, sondern daß Korund oder anderes partikelförmiges Abriebmaterial mit deutlich größerer oder gröberer Korngröße eingesetzt werden kann. Das hat wiederum zur Folge, daß relativ geringe Mengen Korund oder sonstiges partikelförmiges Abriebmaterial benötigt wird, um höhere Abriebwerte zu erreichen.

Die Folge dieser Maßnahmen und Vorteile ist, daß besonders transparente und brilliante Oberflächen von Laminat-Fußbodenmaterialien erfindungsgemäß erzielt werden können.

Ein weiterer Vorteil der Erfindung liegt darin, daß man nicht, wie beim bekannten Auftragen der zum Imprägnieren verwendeten Masse oder Dispersion mittels Aufstreichwalzen mit verhältnismäßig langsamen Imprägniergeschwindigkeiten von beispielsweise 18 bis 25 m/min fahren muß, um einen einigermaßen gleichbleibenden Auftrag zu gewährleisten, sondern daß man mit dem erfindungsgemäßen Verfahren, bei welchem die Masse bzw. Dispersion mittels Düsen aufgetragen wird, Imprägniergeschwindigkeiten zwischen 40 bis 50 m/min erreichen bzw. realisieren kann.

Die Erfindung wird nachstehend weiterhin anhand von Ausführungsbeispielen näher erläutert.

### Beispiel 1:

In einem Vorratsbehälter mit Rührwerk wird zunächst eine Spezialdispersion vorgemischt. Dazu werden 200 kg Melaminharz (Kauramin Tränkharz 786 der Firma BASF), 10 kg Wasser, 1,5 kg eines Netzmittels, 0,4 kg eines Trennmittels und 1,5 kg Härter (H 527 der Firma BASF) verrührt. Anschließend erfolgt die Zugabe von 80 kg Korund mit einer mittleren Korngröße von 135 µm. Nach 10 min Rühren werden 25 kg 6-Caprolactam und 0,9 kg eines marktüblichen Silanhaftvermittlers zugefügt.

Ein Standardimprägnierkanal der Firma VITS ist nach dem Imprägnierwerk vorgesehen, der mit einem Einschubwerk, bestehend aus einer Breitstreckwalze, einer Umlenkwalze, einem Düsenspalt mit Auffangwanne, einem Dosierwalzenpaar sowie Drahtrakelwalzen, angeordnet ist.

Eine Dekorpapierbahn mit einer Flächenmasse von 70 g/m² wird durch das Imprägnierwerk und die Zusatzkonstruktion geführt. Mit dem Standardimprägnierwerk wird zunächst ein Harzauftrag von 75 g/m² (ermittelt nach dem Trocknen) eingestellt. Ist dieser Wert erreicht, wird die Düse in Betrieb gesetzt und die Spezialdispersion aufgebracht. Über das zweite Dosierwalzenpaar wird eine Endmasse von 155 g/m² eingestellt. Das so behandelte Papier wird durch Trockner mit einer Geschwindigkeit von 45 m/min gefahren. Die Restfeuchte beträgt 6,1 %.

Das Dekorpapier wird anschließend in einer Kurztaktpresse auf eine HDF-Trägerplatte gepreßt (Preßtemperatur 180° C, Preßzeit 20 s). Man erhält eine brilliante Oberfläche, welche die Anforderungen nach pr-EN 13329 erfüllt und einen Abriebwert von IP 12.000 aufweist.

### Beispiel 2:

Wie Beispiel 1. Anstelle von Korund wird partikelförmiges Siliciumcarbid mit einer mittleren Korngröße von 125 µm verwendet. Es wird ein dunkelfarbiges Dekorpapier eingesetzt.

### Beispiel 3:

Wie Beispiel 1. Anstelle von Korund wird jedoch eine Mischung aus 75 % Aluminiumoxid mit einer mittleren Korngröße von 125 µm und 25 % Siliciumcarbid mit gleicher mittlerer Korngröße eingesetzt.

## Patentansprüche

1. Verfahren zum Imprägnieren von zum Herstellen hochabriebfester Laminat-Fußbodenmaterialien verwendeter Dekorpapiere, bei dem das Dekorpapier zunächst mit einem Aminoharz angefeuchtet und dadurch imprägniert wird, wobei die Menge des Harzes mittels Dosierwalzen geregelt wird,
**dadurch gekennzeichnet, dass**
auf das angefeuchtete nasse Dekorpapier zusätzlich eine Schicht aus einem Aminoharz in spezieller Dispersion aufgedüst wird, wobei die endgültige Flächenmasse - bezogen auf die Trockenmasse des Rohpapiers - 100% bis. 250% beträgt und die Dispersion partikelförmiges Abriebmaterial enthält.

2. Verfahren nach Anspruch 1, **dadurch gekennzeichnet, daß** Dispersion aus 100 Teilen eines Aminoharzes, 20 bis 95 Teilen abrasiver Substanz, 0,5 bis 2,5 Teilen eines Silanhaftvermittlers, 5 bis 25 Teilen eines Fließhilfsstoffes, 0,1 bis 0,4 Teilen eines Netzmittels, 0,05 bis 0,4 Teilen eines Trennmittels und eines Aminoharzhärters verwendet wird.

3. Verfahren nach Anspruch 1 oder 2, **dadurch gekennzeichnet, daß** als Aminoharz ein Melaminharz verwendet wird.

4. Verfahren nach einem der Ansprüche 1 bis 3, **dadurch gekennzeichnet, daß** als Fließhilfsstoff Polyglycolether, E-Caprolactam oder Butandiol verwendet wird.

5. Verfahren nach einem der Ansprüche 1 bis 4, **dadurch gekennzeichnet, daß** als abrasive Substanz Siliciumcarbid mit einer durchschnittlichen Korngröße von 60 bis 160 µm verwendet wird.

6. Verfahren nach einem der Ansprüche 1 bis 4, **dadurch gekennzeichnet, daß** als abrasive Substanz Aluminiumoxid in Form von Korund oder aus der Schmelze mit einer Korngröße von 60 bis 160 µm verwendet wird.

7. Verfahren nach einem der Ansprüche 1 bis 4, **dadurch gekennzeichnet, daß** ein Gemisch aus Siliciumcarbid und Aluminiumoxid als abrasive Substanz in beliebiger Mischung verwendet wird.

8. Dekorpapier, herstellbar nach einem Verfahren gemäß den vorangegangenen Ansprüchen 1 bis 7, mit einer. gleichmäßigen, ein Aminoharz aufweisenden Beschichtung mit partikelförmigem Siliciumcarbid Korund oder Aluminiumoxid,
wobei die Beschichtung keine viskositätserhöhende Substanzen wie Cellulosederivate aufweist.

9. Dekorpapier nach Anspruch 8, **dadurch gekennzeichnet, dass** die Korngröße des partikelförmigem Siliciumcarbids Korunds oder Aluminiumoxid 60 bis 160 µm beträgt.

10. Laminatfußbodenmaterial mit einem Dekorpapier nach einem der Ansprüche 8 und 9.

## Claims

1. A method for impregnating papers impregnated with synthetic resin, which are used for manufacturing high abrasion resistant laminate floor materials, in which the paper impregnated with synthetic resin is at first moistened with an amino resin and thereby impregnated, wherein the quantity of the resin is regulated by means of dosing rollers,
**characterized in that**
a layer of an amino resin in special dispersion is additionally applied by nozzles on the moistened, wet paper impregnated with synthetic resin, wherein the final area mass with respect to the dry mass of the base paper is comprised between 100% and 250% and the dispersion contains particle-like abrasion material.

2. A method according to claim 1, **characterized in that** a dispersion composed of 100 parts of an amino resin, 20 to 95 parts of an abrasive substance, 0.5 to 2.5 parts of a hydrosilicon bonding agent, 5 to 25 parts of a solvent, 0.1 to 0.4 parts of a surface-active agent, 0.05 to 0.4 parts of a separating agent and an amino resin hardener is used.

3. A method according to claim 1 or 2, **characterized in that** a melamine resin is used as amino resin.

4. A method according to one of the claims 1 through 3, **characterized in that** polyglycolether, E-Caprolactum or butandiol is used as solvent.

5. A method according to one of the claims 1 through 4, **characterized in that** silicium carbide having an average grain size of 60 to 160 µm is used as abrasive substance.

6. A method according to one of the claims 1 through 4, **characterized in that** aluminium oxide in form of corundum or from the melting mass having a grain size of 60 to 160 µm is used as abrasive substance.

7. A method according to one of the claims 1 through 4, **characterized in that** a mixture of silicium carbide and aluminium oxide is used as abrasive substance in any ratio of mixture.

8. A paper impregnated with synthetic resin, which can be manufactured according to a method according to the preceding claims 1 through 7, having a uniform, an amino resin bearing coating with particle-like silicium carbide, corundum or aluminium oxide, wherein the coating comprises no viscosity increasing substances, such as cellulose derivates.

9. A paper impregnated with synthetic resin according to claim 8, **characterized in that** the grain size of the particle-like silicium carbide, corundum or aluminium oxide is comprised between 60 and 160 µm.

10. A laminate floor material comprising a paper impregnated with synthetic resin according to one of the claims 8 and 9.

## Revendications

1. Procédé d'imprégnation des papiers pour l'imprégnation avec résines synthétiques, qui sont utilisés pour la fabrication des matériaux de plancher composés des agglomérés laminés et très résistants à l'abrasion, dans lequel on humidifie d'abord le papier pour l'imprégnation avec résines synthétiques avec une résine amino et l'imprègne ainsi, la quantité de résine étant réglée par moyen des rouleaux de dosage,
**caractérisé en ce qu'**
on applique par tuyères une couche additionnelle de résine amino dans une dispersion spéciale sur le papier pour l'imprégnation avec résines synthétiques humidifié et mouillé, le grammage final par rapport à la matière sèche du papier brut étant compris entre 100% et 250% et la dispersion contenant du matériau d'abrasion sous forme de particules.

2. Procédé selon la revendication 1, **caractérisé en ce qu'**on utilise une dispersion composée de 100 parts d'une résine amino, de 20 à 95 parts d'une substance abrasive, de 0,5 à 2,5 parts d'un agent adhésif de silane, de 5 à 25 parts d'un solvant, 0,1 à 0,4 parts d'un agent mouillant, 0,05 à 0,4 parts d'un agent séparateur et d'un durcisseur de résine amino.

3. Procédé selon la revendication 1 ou 2, **caractérisé en ce qu'**on utilise une résine de mélamine en tant que résine amino.

4. Procédé selon l'une des revendications 1 à 3, **caractérisé en ce qu'**on utilise polyglycol-éther, E-caprolactam ou butandiol en tant que solvant.

5. Procédé selon l'une des revendications 1 à 4, **caractérisé en ce qu'**on utilise le carbure de silicium ayant une grosseur de grain moyenne de 60 à 160 µm en tant que substance abrasive.

6. Procédé selon l'une des revendications 1 à 4, **caractérisé en ce qu'**on utilise l'oxyde d'aluminium sous forme de corindon ou provenant de l'élaboration et comprenant une grosseur de grain de 60 à 160 µm en tant que substance abrasive.

7. Procédé selon l'une des revendications 1 à 4, **caractérisé en ce qu'**on utilise un mélange de carbure de silicium et d'oxyde d'aluminium dans n'importe quel rapport de mélange en tant que substance abrasive.

8. Papier pour l'imprégnation avec résines synthétiques, qu'on peut fabriquer selon le procédé selon les revendications précédentes 1 à 7, comprenant un revêtement uniforme et contenant une résine amino et comprenant du carbure de silicium, du corindon ou de l'oxyde d'aluminium sous forme de particules, le revêtement ne comprenant pas des substances, qui augmentent la viscosité, comme des dérivés de cellulose.

9. Papier pour l'imprégnation avec résines synthétiques selon la revendication 8, **caractérisé en ce que** la grosseur de grain du carbure de silicium, du corindon ou de l'oxyde d'aluminium sous forme de particules est comprise entre 60 et 160 µm.

10. Matériau de plancher composé des agglomérés laminés et comprenant un papier pour l'imprégnation avec résines synthétiques selon l'une des revendications 8 et 9.
